# EUROPÄISCHE PATENTSCHRIFT

(11) **EP 0 311 134 B1**
(45) Veröffentlichungstag und Bekanntmachung des Hinweises auf die Patenterteilung: **24.06.1992**
(21) Anmeldenummer: 88116746.4
(22) Anmeldetag: 10.10.1988
(51) Int. Cl.: C22C 1/10, C22C 1/04, C22C 5/06, C22C 5/08, C22C 30/00, B22F 3/16, B22F 9/30, H01H 1/02

(54) **Pulvermetallurgisch hergestellter Werkstoff für elektrische Kontakte aus Silber mit Graphit und Verfahren zu seiner Herstellung**
Powder-metallurgically produced electrical contact material comprising silver and graphite, and process for producing it
Matériau pour contacts électriques constitué par de l'argent et du graphite, fabriqué par la métallurgie des poudres procédé pour sa fabrication

(30) Priorität: 09.10.1987 DE 3734178
(43) Veröffentlichungstag der Anmeldung: 12.04.1989
(73) Patentinhaber: DODUCO GMBH + Co Dr. Eugen Dürrwächter, 75172 Pforzheim (DE)
(72) Erfinder: Michal, Roland, Dr. Dipl.-Ing., D-7530 Pforzheim (DE); Saeger, Karl E., Dr. Dipl.-Phys., D-7530 Pforzheim (DE)
(74) Vertreter: Twelmeier, Ulrich, Dipl.Phys.

(56) Entgegenhaltungen:
- CH-A- 301 201
- DE-A- 2 141 409
- GB-A- 1 059 872
- US-A- 4 699 763
- METAL HANDBOOK, Ninth Edition, Vol. 3, Dezember 1980, Metals Park, Ohio - W.H. Cubberly et al. "Electric-Contact Materials" Seiten 662, 672-681

## Beschreibung

Die Erfindung geht aus von einem pulvermetallurgisch hergestellten Werkstoff für elektrische Kontakte aus Silber mit 2 bis 7 Gew.-% Graphit und mit einem die Festigkeit des Werkstoffes steigernden Zusatz.

Verbundwerkstoffe aus Silber mit 2 bis 7 Gew.-% Graphit finden für elektrische Kontakte in Leistungsschaltern und in Leitungsschutzschaltern Verwendung. Kontaktstücke aus Silber-Graphit verbinden für diesen Verwendungszweck eine geringe Neigung, in der üblicherweise eingesetzten Kontaktwerkstoffpaarung Silber-Graphit gegen Kupfer oder gegen versilbertes Kupfer mit dem gegenüberliegenden Kontaktstück zu verschweißen, mit einem geringen Kontaktwiderstand nach einer Lichtbogeneinwirkung auf die kontaktgebende Fläche. Nachteilig ist allerdings, dass Kontaktstücke aus Silber-Graphit einem verhältnismässig hohen Abbrand unterliegen. Das führt dazu, dass mit zunehmenden Schaltzahlen die Schaltkammer, in der die Kontaktstücke untergebracht sind, durch Silber, welches unter Lichtbogeneinwirkung verdampft, metallisiert wird und durch freigesetzten Graphit verrußt. Dadurch sinkt die Spannungsfestigkeit der Schaltkammer.

Es hat nicht an Versuchen gefehlt, die elektrische Lebensdauer von Kontaktstücken aus Silber-Graphit zu verlängern. So ist es bekannt, dem Werkstoff ungefähr 5 Gew.-% Kupferoxid (CuO) zuzusetzen (DE-Z "Elektrische Energie-Technik" 26, (1981) Heft 2, Seite 9-15). Ein Zusatz von Kupferoxid kann zwar die Lebensdauer verlängern, hat jedoch auch Nachteile, weil er die Lötbarkeit der Kontaktstücke verschlechtert und thermisch nicht besonders stabil ist, so dass die Kontaktstücke elektrisch nicht sehr hoch belastbar sind.

Ein anderer Vorschlag geht dahin, Kontaktstücke aus einem Silber-Kupfer-Graphit-Faserverbundwerkstoff herzustellen, indem in ein Doppelmantelrohr, dessen innere Wand aus Kupfer und dessen äußere Wand aus Silber besteht, Graphit-pulver eingefüllt wird; das Doppelmantelrohr wird verschlossen und durch Strangpressen in einen dünneren Stab umgeformt, welcher anschließend in kürzere Stücke zerteilt wird, die man in ein Silberrohr steckt, welches an den Enden verschlossen und erneut durch Strangpressen umgeformt wird. In mehreren solchen Schritten kommt man auf diese Weise zu einem Kontaktwerkstoff mit feiner Faserstruktur (K. Müller und D. Stöckel "THE IRE PROCESS FOR THE MANUFACTURE OF SILVERBASED COMPOSITE CONTACT MATERIALS" Proceedings of the 13. International Conference on Electric Contact Phenomena, Chicago, 1984, S. 237-242). Aus einem solchen Faserverbundwerkstoff hergestellte elektrische Kontakte verbinden in zufriedenstellender Weise hinreichend geringe Verschweißneigung mit niedrigem Kontaktwiderstand und niedrigem Abbrand; nachteilig ist jedoch, dass derartige Werkstoff durch ein sehr aufwendiges Verfahren hergestellt werden müssen, so dass sie trotz ihrer guten Eigenschaften bisher wenig praktische Anwendung gefunden haben.

Aus METALS HANDBOOK, 9.ed. Vol.3, 1980,p.662,679,680 sind bereits Kontaktwerkstoffe aus 45 % Silber, 50 % Wolfram und 5 % Graphit sowie aus 88 % Silber, 10 % Nickel und 2 % Graphit bekannt, die am Rand des nachfolgend beanspruchten Zusammensetzungsbereichs liegen und durch Mischen von Pulvern ihrer Bestandteile, Pressen, Sintern und Nachpressen von Kontaktstücken hergestellt werden.

Aus der DE-A-2 141 409 sind bereits Kontaktwerkstoffe aus 50 bis 80 % Silber, 1 bis 4 % Graphit, 20 bis 45 % Nickel und Kontaktwerkstoffe aus 5 bis 30 % Silber, 0,5 bis 50 % Graphit, Rest Nickel bekannt, welche durch Mischen von Pulvern ihrer Bestandteile, Kalt- und Heißpressen von Kontaktstücken daraus hergestellt werden. Dabei ist bei der zuletzt genannten Zusammensetzung angegeben, dass die Pulver feindispers sein sollen, welches in einem Beispiel dadurch erläutert wird, dass höchstens 95 % und mindestens 75 % der Teilchen durch ein Sieb mit der Maschengröße 0045 durchgehen. Damit liegen die Teilchengrößen im üblichen Bereich von einigen 10 µm. Entsprechendes wird man auch im Fall der aus dem METALS HANDBOOK bekannten Kontaktwerkstoffe unterstellen dürfen, bei denen über die Teilchengroße keine Angaben gemacht sind.

Eine Erhöhung der Festigkeit wird bei diesen vorbekannten Silber-Graphit-Werkstoffen mit Nickel oder Wolfram in dem erwünschten Ausmaß aber nicht erzielt.

Der vorliegenden Erfindung liegt die Aufgabe zugrunde, einen Werkstoff für elektrische Kontakte aus Silber mit Graphit und einem die Festigkeit des Werkstoffs steigernden Zuatz verfügbar zu machen, in welchem sich niedriger Kontaktübergangswiderstand, geringe Verschweißneigung und geringer Abbrand (hohe Lebensdauer) in ähnlich vorteilhafter Weise miteinander verbinden wie in dem bekannten Silber-Kupfer-Graphit-Faserverbundwerkstoff; der neue Kontaktwerkstoff soll jedoch wirtschaftlicher herstellbar sein als der bekannte Faserverbundwerkstoff.

Diese Aufgabe wird gelöst durch einen Werkstoff mit den im Patentanspruch 1 angegebenen Merkmalen. Vorteilhafte Weiterbildungen der Erfindung sind Gegenstand der Unteransprüche.

Überraschenderweise hat es sich gezeigt, dass man die Lebensdauer von Kontaktstücken aus einem Silber-Graphit-Werkstoff ohne Nachteil für den Kontaktwiderstand verbessern kann, wenn man einen Unedelmetallzusatz zum Werkstoff verwendet und dafür sorgt, dass dieser sehr fein verteilt im Werkstoff vorliegt, nämlich in höchstens 5·10⁻¹⁰ mm³, vorzugsweise höchstens 0,5·10⁻¹⁰ mm³ großen Teilchen. Für die Teilchengrößen wurde eine Volumenangabe gewählt, weil die Teilchen in unterschiedlicher Form vorliegen können, sowohl in Form von Teilchen, deren Durchmesser in alle Richtungen in derselben Größenordnung liegen, als auch in Form von langgestreckten Teilchen.

Der Werkstoff soll wenigstens 0,5 Gew.-% eines Unedelmetalls enthalten, um eine nennenswerte Festigkeitssteigerung bewirken zu können. Der Werkstoff soll aber nicht mehr als 50 Gew.-% eines oder mehrerer Unedelmetalle enthalten, da sonst ein zu starker Anstieg des Kontaktwiderstandes, insbesondere durch Bildung von Unedelmetalloxiden auftritt.

Der Graphitzusatz soll die Verschweißneigung reduzieren und soll deshalb nicht weniger als 2 Gew.-% betragen. Er soll andererseits nicht mehr als 7 Gew.-% betragen, da sonst die Festigkeit des Werkstoffes herabgesetzt wird und der Abbrand ansteigt.

Als Unedelmetalle eignen sich besonders eines oder mehrere der Metalle aus der Gruppe Kupfer, Nickel, Eisen, Mangan, Zink, Wolfram und Molybdän, wobei Kupfer besonders bevorzugt ist und der Anteil des Unedelmetalls im Werkstoff vorzugsweise 10 bis 25 Gew.-% beträgt.

Im Hinblick auf die angestrebte Festigkeitssteigerung des Werkstoffes ist es von Vorteil, als Unedelmetalle solche auszuwählen, die bei niedriger Temperatur mit Silber keine Legierung oder allenfalls eine Ausscheidungslegierung bilden und dadurch eine Härtung des Werkstoffes bewirken. In diesem Zusammenhang sie namentlich auf die Unedelmetalle Kupfer und Nickel hingewiesen. Ausserdem ist es von Vorteil, als Unedelmetalle solche auszuwählen, die eine möglichst hohe elektrische Leitfähigkeit haben. Als optimaler Unedelmetallzusatz erweist sich nach den vorstehend erwähnten Auswahlkriterien das Kupfer, wobei ein Teil des Kupfers, vorzugsweise nur ein Anteil von 2 bis 3 Gew.-% am Werkstoff, als Kupferoxid (CuO) vorliegen darf, wodurch die Sicherheit gegen ein Verschweißen der Kontaktstücke erhöht wird. Wegen des gleichzeitigen beachtlichen Kupferanteils besteht keinerlei Notwendigkeit, den Kupferoxidanteil so hoch anzusetzen wie bei den zum Stand der Technik gehörenden Silber-Kupferoxid-Graphit-Kontaktwerkstoffen, so dass dessen Nachteile für einen erfindungsgemäßen Kontaktwerkstoff mit geringem Kupferoxidanteil nicht zutreffen.

Die erfindungsgemäßen Werkstoffe können zumindest prinzipiell wie herkömmliche Silber-Graphit-Werkstoffe auf pulvermetallurgischem Wege durch Pressen von Pulvermischungen, Sintern und Nachverdichten hergestellt werden, wenn man sehr feinkörniges (mittlere Teilchengröße kleiner als ca. 0,5 µm) Silberpulver, Kupferpulver und Graphitpulver miteinander mischt, zu Formkörpern preßt, sintert und nachverdichtet, wobei die Verdichtung so stark sein sollte, dass das Porenvolumen des Werkstoffs nicht mehr als 2 % beträgt.

Ein besonders vorteilhaftes Verfahren zum Herstellen des erfindungsgemäßen Werkstoffes ist jedoch Gegenstand des Patentanspruches 13. Vorteilhafte Weiterbildungen dieses Verfahrens sind in den weiteren Unteransprüchen angegeben. Nach diesem Verfahren werden nicht ein Silberpulver, ein Unedelmetallpulver und ein Graphitpulver miteinander gemischt und zu Formkörpern gepreßt, sondern es wird zunächst ein Pulver einer Ausscheidungslegierung aus Silber mit dem Unedelmetall hergestellt und dieses mit Graphitpulver gemischt; daraus werden dann Formkörper gepreßt, gesintert und nachverdichtet, wobei die Verdichtung so stark sein sollte, dass das Porenvolumen weniger als 2% beträgt. Ein besonders geeignetes Verfahren zum Gewinnen eines solchen Legierungspulvers ist die Sprühpyrolyse (US-A-3 510 291, EP-0012 202 A1, DE-29 29 630 C2). Dabei wird eine Lösung, welche ein Silbersalz und ein oder mehrere Unedelmetallsalze gelöst enthält, in ein heißes Reaktionsgefäß eingesprüht. Darin werden die Salze zersetzt und das Lösungsmittel verdampft und es fällt ein außerordentlich feinkörniges Legierungspulver aus, welches für die Herstellung des erfindungsgemäßen Werkstoffes besonderes geeignet ist.

### Ausführungsbeispiele:

1. Durch Verdüsen einer schmelzflüssigen Legierung aus Silber mit 20 Gew.-% Kupfer wird ein AgCu20-Pulver mit einer mittleren Teilchengröße von höchstens 10 µm erzeugt. 96 Gew.-Teile dieses Legierungspulvers werden mit 4 Gew.-Teilen eines feinen Graphitpulvers (mittlere Teilchengröße ungefähr 1 µm) gemischt. Aus der Pulvermischung werden durch kaltisostatisches Pressen mit einem Druck von 5·10⁻⁷ N·m⁻² Formkörper gepreßt, bei einer Temperatur von 700° C eine Stunde lang in Stickstoffatmosphäre gesintert und anschließend durch Strangpressen mit einem Umformverhältnis von 30:1 unter Nachverdichtung zu einem flachen Rechteckprofil umgeformt.
2. Eine gemeinsame Lösung von Silbernitrat und Kupfernitrat in Wasser wird mittels eines inerten Treibgases (z.B. Argon) in ein heißes Reaktionsgefäß eingesprüht, dessen Wandtemperatur unterhalb der Schmelztemperatur des Silbers und unterhalb der Schmelztemperatur des Kupfers liegt, beispielsweise bei 950° C, und in dem eine inerte Atmosphäre (z.B. Argon) vorliegt. In dem heißen Reaktionsgefäß zerfallen das Silbernitrat und das Kupfernitrat, das Wasser verdampft, und das freiwerdende Silber und Kupfer verbinden sich zu kleinen Teilchen, die ausfallen und ausgetragen werden. Es entsteht auf diese Weise ein Silber-Kupfer-Legierungspulver mit einer mittleren Teilchengröße von ungefähr 1 µm, wobei sich die Legierungszusammensetzung nach dem Gehalt der Lösung an Silbernitrat und Kupfernitrat richtet. Dieses Silberlegierungspulver kann wie im ersten Beispiel mit Graphitpulver gemischt und weiterverarbeitet werden.

## Patentansprüche

1. Pulvermetallurgisch hergestellter Werkstoff für elektrische Kontakte aus Silber mit 2 bis 7 Gew.-% Graphit und mit einem die Festigkeit des Werkstoffs steigernden Unedelmetall-Zusatz, dadurch gekennzeichnet, dass der Zusatz aus 0,5 bis 50 Gew.-% eines oder mehrerer Unedelmetalle besteht, die in Teilchen mit Teilchengrößen von höchstens 5 · 10⁻¹⁰ mm³ in gleichmässiger Verteilung im Werkstoff vorliegen.

2. Werkstoff nach Anspruch 1, dadurch gekennzeichnet, dass die Unedelmetall-Teilchen kleiner als 0,5·10⁻¹⁰ mm³ sind.

3. Werkstoff nach Anspruch 1 oder 2, dadurch gekennzeichnet, das auch das Silber in höchstens 5·10⁻¹⁰ mm³, vorzugsweise höchstens 0,5·10⁻¹⁰ mm³ großen Teilchen vorliegt.

4. Werkstoff nach einem der vorstehenden Ansprüche, dadurch gekennzeichnet, dass der Unedelmetallanteil 10 bis 25 Gew.-% beträgt.

5. Werkstoff nach einem der vorstehenden Ansprüche, dadurch gekennzeichnet, dass als Unedelmetalle eines oder mehrere der Metalle aus der Gruppe Kupfer, Nickel, Eisen, Mangan, Zink, Wolfram und Molybdän ausgewählt sind.

6. Werkstoff nach einem der vorstehenden Ansprüche, dadurch gekennzeichnet, dass als Unedelmetalle solche ausgewählt sind, deren Schmelzpunkt über dem von Silber liegt.

7. Werkstoff nach einem der vorstehenden Ansprüche, dadurch gekennzeichnet, dass als Unedelmetalle solche ausgewählt sind, die bei 20° C eine elektrische Leitfähigkeit von wenigstens 10 mΩ⁻¹mm⁻² haben.

8. Werkstoff nach einem der vorstehenden Ansprüche, dadurch gekennzeichnet, dass als Unedelmetalle solche ausgewählt sind, die bei 20° C mit Silber keine Legierung oder allenfalls eine Ausscheidungslegierung bilden.

9. Werkstoff nach einem der vorstehenden Ansprüche, dadurch gekennzeichnet, dass als Unedelmetall Kupfer ausgewählt ist.

10. Werkstoff nach Anspruch 9, dadurch gekennzeichnet, dass ein Teil des Kupfers als Kupferoxid (CuO) vorliegt.

11. Werkstoff nach einem der vorstehenden Ansprüche, dadurch gekennzeichnet, dass sein Porenvolumen weniger als 2 % beträgt.

12. Verfahren zum Herstellen eines Werkstoffs gemäß einem der vorstehenden Ansprüche durch Herstellen einer Pulvermischung, Pressen der Pulvermischung zu Formkörpern, Sintern und Nachverdichten der Formkörper, dadurch gekennzeichnet, dass zur Herstellung der Pulvermischung ein Pulver aus einer Ausscheidungslegierung von Silber mit dem Unedelmetall hergestellt und dieses Legierungspulver mit Graphitpulver gemischt wird.

13. Verfahren nach Anspruch 12, dadurch gekennzeichnet, dass die Formkörper durch kaltisostatisches Pressen gebildet werden.

14. Verfahren nach Anspruch 12 oder 13, dadurch gekennzeichnet, dass die Formkörper durch Strangpressen nachverdichtet werden.

15. Verfahren nach einem der Ansprüche 12 bis 14, dadurch gekennzeichnet, dass das Legierungspulver durch ein Reaktionssprühverfahren erzeugt wird, und zwar durch gleichzeitiges Versprühen einer ein Silbersalz und ein oder mehrere Unedelmetallsalze enthaltenden Lösung in einem heißen Reaktionsgefäß.

## Claims

1. Powder-metallurgically manufactured material for electric contacts made of silver with 2 to 7 % by weight graphite and with an additive which increases the strength of the material, characterized in that the additive consists of 0.5 to 50 % by weight of one or more base metals, which are present in the material as particles having sizes not in excess of 5 x 10⁻¹⁰ mm³ and in a uniform distribution.

2. A material according to claim 1, characterized in that the base metal particles are smaller than 0.5 x 10⁻¹⁰ mm³.

3. A material according to claim 1 or 2, characterized in that the silver is present as particles having a size not in excess of 5 x 10⁻¹⁰mm³, preferably not in excess of 0.5 x 10⁻¹⁰ mm³.

4. A material according to any of the preceding claims, characterized in that its base metal content is 10 to 25% by weight.

5. A process according to any of the preceding claims, characterized in that one or more of the metals of the group consisting of copper, nickel, iron, manganese, zinc, tungsten and molybdenum have been selected as base metals.

6. A material according to any of the preceding claims, characterized in that such base metals have been selected which have a higher melting point than silver.

7. A material according to any of the preceding claims, characterized in that such base metals have been selected which at 20°C have an electrical conductivity of at least 10 milliohm⁻¹mm⁻².

8. A material according to any of the proceeding claims, characterized in that such base metals have been selected which at 20°C do not form an alloy with silver or, at best, form an alloy with silver by coprecipitation.

9. A material according to any of the preceding claims, characterized in that copper has been selected as a base metal.

10. A material according to claim 9, characterized in that a part of the copper is present as copper oxide (CuO).

11. A material according to any of the preceding claims, characterized in that it has a porosity of less than 2%.

12. A process of manufacturing a material according to any of the preceding claims in that a powder mixture is formed and is compacted to form shaped bodies, which are sintered and recompacted, characterized in that the powder mixture is formed in that a powder is produced which consists of a coprecipitated alloy of silver and the base metal and that alloy powder is mixed with the graphite powder.

13. A process according to claim 12, characterized in that the shaped bodies are formed by cold isostatic pressing.

14. A process according to claim 12 or 13, characterized in that the shaped bodies are recompacted by being extruded.

15. A process according to any of claims 12 to 14, characterized in that the alloy powder is produced by a spraying and reacting process, in which a solution that contains a silver salt and a solution that contains one or more base metal salts are simultaneously sprayed in a hot reaction vessel.

## Revendications

1. Matériau pour contacts électriques constitué par de l'argent avec 2 à 7 % en poids de graphite et avec un additif de métal commun augmentant la solidité du matériau, fabriqué par la métallurgie des poudres, **caractérisé en ce** que l'additif se compose de 0,5 à 50 % en poids d'un ou de plusieurs métaux communs qui se présentent sous la forme de particules d'une grandeur maximale de 5 · 10⁻¹⁰ mm³ réparties uniformément dans le matériau.

2. Matériau selon la revendication 1, caractérisé en ce que les particules de métal commun présentent des dimensions inférieures à 0,5 · 10⁻¹⁰ mm³.

3. Matériau selon l'une des revendications 1 ou 2, caractérisé en ce que l'argent aussi se présente sous la forme de particules d'une grandeur maximale de 5 · 10-¹⁰ mm³, de préférence d'une grandeur maximale de 0,5 · 10⁻¹⁰ mm³.

4. Matériau selon l'une des revendications précédentes, caractérisé en ce que la proportion de métal commun est de 10 à 25 % en poids.

5. Matériau selon l'une des revendications précédentes, caractérisé en ce que l'on choisit comme métaux communs l'un ou plusieurs des métaux du groupe cuivre, nickel, fer, manganèse, zinc, tungstène et molybdène.

6. Matériau selon l'une des revendications précédentes, caractérisé en ce que le point de fusion des métaux communs sélectionnés est supérieur à celui de l'argent.

7. Matériau selon l'une des revendications précédentes, caractérisé en ce que les métaux communs sélectionnés présentent à 20°C une conductibilité électrique d'au moins 10 mΩ⁻¹ mm⁻².

8. Matériau selon l'une des revendications précédentes, caractérisé en ce que, à 20°C, les métaux communs sélectionnés ne forment pas d'alliages avec l'argent ou tout au plus un alliage de précipitation.

9. Matériau selon l'une des revendications précédentes, caractérisé en ce que le cuivre est sélectionné comme métal commun.

10. Matériau selon la revendication 9, caractérisé en ce qu'une partie du cuivre se présente sous la forme d'oxyde de cuivre (CuO).

11. Matériau selon l'une des revendications précédentes, caractérisé en ce que son volume poreux est inférieur à 2 %.

12. Procédé pour l'élaboration d'un matériau selon l'une des revendications précédentes par la préparation d'un mélange de poudres, la compression du mélange de poudres en corps moulés, le frittage et la densification postérieure des corps moulés, **caractérisé en ce** que, pour la préparation du mélange de poudres, une poudre est réalisée à partir d'un alliage de précipitation d'argent avec le métal commun et que cette poudre d'alliage est mélangée avec de la poudre de graphite.

13. Procédé selon la revendication 12, caractérisé en ce que les corps moulés sont obtenus par compression isostatique à froid.

14. Procédé selon l'une des revendications 12 ou 13, caractérisé en ce que la densification des corps moulés se fait par extrusion.

15. Procédé selon l'une des revendications 12 à 14, caractérisé en ce que la poudre d'alliage est obtenue par un procédé réactif par pulvérisation, c'est-à-dire par pulvérisation simultanée d'une solution contenant un sel d'argent et un ou plusieurs sels de métaux communs dans un réacteur chaud.
